# EUROPÄISCHE PATENTSCHRIFT

(11) **EP 0 647 726 B1**
(45) Veröffentlichungstag und Bekanntmachung des Hinweises auf die Patenterteilung: **08.12.1999**
(21) Anmeldenummer: 94202679.0
(22) Anmeldetag: 16.09.1994
(51) Int. Cl.: C23C 8/18, C23C 8/16, C23C 8/10

(54) **Verfahren zum Behandeln von Teilen**
Method for treatment of pieces
Procédé pour le traitement de pièces

(30) Priorität: 06.10.1993 DE 4333940
(43) Veröffentlichungstag der Anmeldung: 12.04.1995
(73) Patentinhaber: MESSER GRIESHEIM GMBH, 60547 Frankfurt (DE)
(72) Erfinder: Schmidt, Hans-Peter, D-40822 Mettmann (DE)

(56) Entgegenhaltungen:
- EP-A- 0 284 233
- GB-A- 2 233 672
- GB-A- 2 234 530
- US-A- 2 673 821
- R. ERNST: "Wörterbuch der industriellen Technik, Band II Englisch-Deutsch" , S. 111, OSCAR BRANDSTETTER VERLAG, WIESBADEN (DE)

## Beschreibung

Die Erfindung betrifft ein Verfahren zum Behandeln von Teilen, insbesondere Stahl- und/oder Gußteilen.

Stahlteile werden unter Einsatz von Schutzgasen, wie Stickstoff, Stickstoff/Propan-Gemisch, Endogas, Exogas und dergleichen in einem Ofen auf die jeweilige Austenitisierungstemperatur erwärmt und durch Abschreckmittel mit beliebigen Abschreckgeschwindigkeiten gehärtet (US-PS 2,673,821).

Viele der gehärteten Stahlteile werden anschließend in einer zweiten Wärmebehandlung bei Temperaturen zwischen 300 und 570°C oxidiert, um eine visuell ansprechendere Oberfläche zu bekommen und das Werkstück gegen Flugrost korrosionsbeständiger und gegen Abrieb widerstandsfähiger zu machen. Es bildet sich ein blaues Eisenoxid Fe₃O₄, das zu dem Begriff "Bläuen" geführt hat.

Mit den herkömmlichen Schutzgasen, die beim Härteprozeß zum Einsatz kommen, ist ein Oxidieren (Bläuen) der Oberfläche der Stahlteile nicht möglich.

Der Erfindung liegt die Aufgabe zugrunde, ein Verfahren zum Bläuen von Teilen während des Härtens zu schaffen.

Ausgehend von dem im Oberbegriff des Anspruches 1 berücksichtigten Stand der Technik ist diese Aufgabe erfindungsgemäß gelöst mit den im kennzeichnenden Teil des Anspruches 1 angegebenen Merkmalen.

Vorteilhafte Weiterbildungen der Erfindung sind in den Unteransprüchen angegeben.

Durch die Erfindung kann auf eine nachgeschaltete Oxidationsbehandlung verzichtet werden, da die Stahl- und/ oder Gußteile eine gleichmäßig, dünne Oxidschicht (Eisenoxid) durch Einleiten oder Verdüsen eines reduzierenden und gleichzeitig oxidierenden Reaktionsgases im Ofenraum während dem Härteprozeß bei der jeweiligen Härtetemperatur erhalten. Das gleichzeitige Bläuen und Härten der Teile erhöht die Wirtschaftlichkeit des Verfahrens. Überraschenderweise konnten die zum Erzeugen des Flammenschleiers verwendeten Mengen an Kohlenwasserstoffen durch Einspeisen des Reaktionsgases fast halbiert werden. Durch die Einspeisung der oxidierenden Komponenten wie Wasser, Kohlendioxid oder Luft wird die Rußbildung durch unvollständige Verbrennung der Flammengase, beispielsweise des Propans, stark gemindert, so daß die Reinigungsintervalle des Ofenraumes ebenfalls größer werden.

Durch die Erfindung wird ein reduzierendes und gleichzeitig oxidierendes Reaktionsgas über eine an sich bekannte Injektor-Sprühlanze in einen Härteofen eingespeist und dadurch eine Gasatmosphäre geschaffen, die leicht oxidierend wirkt. Als Reaktionsgas werden bevorzugt die reinen, flüssigen Stoffe Methanol und Wasser sowie gasförmiger Stickstoff mit Hilfe der Injektor-Sprühlanze gemischt und gelangen über die Austrittsbohrungen fein verdüst in den heißen Teil des Ofenraumes. Durch die hohe Ofentemperatur verdampfen die flüssigen Stoffe, wobei sich gasförmiges Methanol in zwei Teile Wasserstoff und einen Teil Kohlenmonoxid aufspaltet. Methanol-Spaltgas bildet die reduzierende Komponente, während Wasserdampf die oxidierende darstellt. Stickstoff dient zur Verdüsung der flüssigen Stoffe und zur Verdünnung der oxidierenden und reduzierenden Bestandteile der Gasatmosphären. Das Härtegut wird außerhalb des Ofens auf ein Transportsystem gelegt und über dieses in den Ofenraum befördert. Im Ofenraum werden die Teile auf die jeweilige Austenitisierungstemperatur (860 - 940°C) erwärmt und fallen dann schlagartig in ein Abschreckbad, insbesondere ein Öl- bzw. Salzbad. Während der Aufheiz- und/oder Haltephase wird die Oberfläche der Teile durch den Wasserdampf in der Gasatmosphäre des Ofens leicht oxidiert. Damit die Oxidation der Teile nicht schon bei niedrigen Temperaturen erfolgt, wird der Flammenschleier, der sich im unteren Teil des Ofeneinlaufes befindet, optimal eingestellt, d.h., die Menge an Propan oder Erdgas (Kohlenwasserstoffe) wird so auf die eingespeiste Menge des Reaktionsgases abgestimmt, daß der Flammenschleier Sauerstoff abbindet und somit eine frühzeitige Oxidation der zu härtenden Teile verhindert wird. Der Flammenschleier ist quer zur Förderrichtung installiert. Die Mengen an Propan liegen bei 100 - 2000 l/h und die Reaktionsgasmengen bei 2 - 20 m³/h.

Durch das neue Verfahren konnten gleichmäßige und gut haftende Schichten (blaue Farbe) beim Härten von Stahlteilen eingestellt werden. Eine Blasenbildung wurde nicht festgestellt.

Das Verfahren nach der Erfindung wurde vorstehend mit dem Reaktionsgas Stickstoff-Methanol-Wasser beschrieben. Es ist selbstverständlich auch mit anderen Reaktionsgasen durchführbar, die eine reduzierende und oxidierende Komponente aufweisen.

## Patentansprüche

1. Verfahren zum Behandeln von Teilen, insbesondere Stahl- und/oder Guß-Teilen,
dadurch gekennzeichnet,
daß die Teile in einem Ofen mittels Einleiten oder Verdüsen eines reduzierend und oxidierend wirkenden Reaktionsgases bei Härtetemperaturen im Ofenraum gemeinsam oxidiert (Bläuen) und gehärtet werden, wobei eine leicht oxidierende Gasatmosphäre geschaffen wird.

2. Verfahren nach Anspruch 1,
dadurch gekennzeichnet,
daß zur Herstellung des Reaktionsgases ein Methanol-Wasser-Gemisch verwendet wird.

3. Verfahren nach den Ansprüchen 1 oder 2,
dadurch gekennzeichnet,
daß zur Herstellung des Reaktionsgases eine Flüssigkeit verwendet wird, die mit gasförmigem Stickstoff verdüst und verdünnt wird.

4. Verfahren nach einem der Ansprüche 1 bis 3,
dadurch gekennzeichnet,
daß das Reaktionsgas durch Verdüsen in dem Teil des Ofens erzeugt wird, in welchem die Teile auf die Endtemperatur beim Härten erwärmt werden.

## Claims

1. Process for the treatment of parts, in particular steel and/or cast parts, characterized in that the parts are jointly oxidized (blued) and hardened in a furnace by means of passing or atomizing a reducing and oxidizing reaction gas in the furnace space at hardening temperatures, a slightly oxidizing gas atmosphere being created.

2. Process according to Claim 1, characterized in that a methanol/water mixture is used to produce the reaction gas.

3. Process according to Claim 1 or 2, characterized in that in order to produce the reaction gas a liquid is used which is atomized and diluted by means of gaseous nitrogen.

4. Process according to any one of Claims 1 to 3, characterized in that the reaction gas is produced by atomizing in that part of the furnace in which the parts are heated to the final temperature during hardening.

## Revendications

1. Procédé pour le traitement de pièces, en particulier de pièces en acier et/ou de pièces de fonderie,
caractérisé en ce que
les pièces sont soumises à un processus commun d'oxydation (bleuissement) et de durcissement, dans un four, par introduction ou insufflation d'un gaz de réaction réducteur et oxydant, à des températures de durcissement, une atmosphère gazeuse légèrement oxydante étant créée dans l'enceinte du four.

2. Procédé selon la revendication 1,
caractérisé en ce qu'
on utilise un mélange eau-méthanol pour fabriquer le gaz de réaction.

3. Procédé selon l'une des revendications 1 ou 2,
caractérisé en ce qu'
on utilise un liquide, insufflé avec de l'azote gazeux et dilué, pour produire le gaz de réaction.

4. Procédé selon l'une des revendications 1 à 3,
caractérisé en ce que
le gaz de réaction est généré par insufflation dans la partie du four, dans laquelle les pièces se trouvent à la température finale de durcissement.
